# EUROPÄISCHE PATENTSCHRIFT

(11) **EP 0 066 305 B1**
(45) Veröffentlichungstag und Bekanntmachung des Hinweises auf die Patenterteilung: **05.02.1986**
(21) Anmeldenummer: 82200429.7
(22) Anmeldetag: 07.04.1982
(51) Int. Cl.: C21C 1/10, C21C 7/00

(54) **Drahtförmiges Mittel zum Behandeln von Metallschmelzen**
Additive in wire form for treating molten metals
Elément additif à l'état de fil pour le traitement de métaux fondus

(30) Priorität: 27.05.1981 DE 3121089
(43) Veröffentlichungstag der Anmeldung: 08.12.1982
(73) Patentinhaber: METALLGESELLSCHAFT AG, 60015 Frankfurt (DE)
(72) Erfinder: Best, Klaus-Jürgen, Dr., D-6380 Bad Homburg v.d.H. (DE); Reifferscheid, Karl-Josef, D-6367 Karben 1 (DE)
(74) Vertreter: Rieger, Harald, Dr.

## Beschreibung

Die Erfindung betrifft ein Verfahren zum Herstellen eines drahtförmigen Mittels zum behandeln von Gußeisenschmelzen.

Metallschmelzen erhalten bekanntlich vielfach eine Nachbehandlung mit einem metallischen oder nichtmetallischen Behandlungsmittel. Das Behandlungsmittel kann der Schmelze in bekannter weise auch in Drahtform zugeführt werden. Bei einem solchen drahtförmigen Mittel zum Behandeln von Metallschmelzen wird reaktives Metallpulver mit einem Eisenmetall ummantelt.

Beim Einsatz drahtförmiger Behandlungsmittel ergeben sich in der Praxis in den Fällen gewisse Schwierigkeiten, wenn ein Zusatzstoff bei der Einbringung in die z. B. Eisenschmelelze leicht flüchtig oder verdampfbar ist und ggf auch in relativ größeren Mengen im Mittel vorliegt. Es besteht somit die Möglichkeit, daß eine Komponente des drahtförmigen Behandlungsmittels wie Magnesium, bei einer Temperatur unterhalb des Schelzpunktes einer z. B. Gußeisenschnelle abdampft, bevor der Hülldraht geschmolzen und von der Schmelze aufgenommen ist. Es ist daher zur Überwindung solcher Schwierigkeiten aus DE-OS 25 31 573 ein drahtförmiges Mittel zum Behandeln von Metallschmelzen bekannt, bei dem zwischen Außenmantel aus Eisenmetall und Kernmaterial aus verhältnismäßig leicht flüchtigem Metall, z. B. Magnesium, ein isolierender Werkstoff aus z. B. Eisenpulver oder Magnesium enthaltenden Koks angeordnet ist. Mit den vorbekannten Behandlungsmittel soll die Zugabe des Kernmaterials gleichzeitig mit dem Schmelzen des Mantelwerkstoffs erfolgen und ein frühzeitiges Schmelzen und Verdampfen des Magnesiumkerns verhindert werden. Bei den aus US-PS 4 152 150 bekannten feinteiligen Behandlungsmittel für Eisenschmelzen handelt es sich um ein pulverförmiges Impfmittel, das in einem drahtförmigen Metallmantel eingeschlossen ist. Das Impfmittel aus Ferrosilicium oder Calciumsilicium ist mit einem Inhibitor aus Eisensulfid oder Natriumsulfit überzogen. Der Inhibitor dient der Verzögerung der Reaktion zwischen Impfmittel und Eisenschmelze.

Das aus DE-OS 22 56 381 bekannte Additiv für die Behandlung von Eisen und Stahlschmelzen basiert auf pulverförmigem Magnesium. Das Magnesium ist in ein Material eingebettet, das bei der Temperatur der Eisenschmelze eine zusammenhängende, stabile, metalldurchlässige Matrix bildet. Das Material dieser Matrix kann kohlenstoffhaltig oder Metalloxid sein. Das vorbekannte Additiv kann auch zusätzlich Eisenpulver enthalten. Das vorbekannte Additiv wird überwiegend in Form von Briketts oder Tabletten eingesetzt.

Gemäß dem aus DE-AS 26 03 412 bekannten Verfahren zum Herstellen eines drahtförmigen Verbundzusatzwerkstoffes zur Behandlung von Eisen- oder Stahlschmelzen wird der pulverförmige Zusatzwerkstoff auf Calcium- oder Magnesiumbasis in einem als Hülle dienenden Eisen- oder Stahlband extrudiert, wobei durch eine spezielle Überlappung eine dichte Einhüllung und Komprimierung erzielt wird. Der pulverförmige Zusatzwerkstoff ist gegen oxidative Feuchtigkeitseinflüsse gesichert und das Behandlungsmittel daher auch leicht zu lagern und zu handhaben. Das Problem der Reaktionsverzögerung reaktiver Mischungen ist jedoch nicht angesprochen.

Zwecks Erhöhung der Reaktionsausbeute und zur Erzielung eines? störungsfreien gebremsten Reaktionsablaufs wird gemäß der Druckschrift EP - A2 - 030 043 eine pulverförmige Mischung aus mindestens einem der Metalle (A) Magnesium, Calcium und der Seltenen Erden sowie mindestens einem der Metalle (B) Eisen, Nickel und Mangan vorgesehen, die mit einer Hülle aus Eisenmetall ummantelt ist.

Der Erfindung liegt die Aufgabe zugrunde, ein Verfahren zum Herstellen eines drahtförmigen Mittels zum Behandeln von Gußeisenschmelzen anzugeben, mit welchem sich der Behandlungsablauf der Schmelze in weiten Grenzen besser steuern und variieren läßt.

Die Erfindung löst die Aufgabe mit einem Verfahren zum Herstellen eines drahtförmigen Mittels zum Behandeln von Gußeisenschmelzen zur Herstellung von Kugelgraphiteisen, aus einer mit Eisenmetall ummantelten pulverförmigen Mischung, die mindestens eines der Metalle (A) Magnesium, Calcium und Seltene Erden sowie mindestens eines der Metalle (B) Eisen, Nickel und Mangan enthält. Das Verfahren der vorgenannten Art wird gemäß der Erfindung in der Weise ausgestaltet, daß das Metallpulver (A) zur Herstellung eines reaktionsverzögernden überzuges zuerst mit Graphit- oder Perlitpulver vorgemischt und danach mit der Komponente (B) und einer reaktionshemmenden Komponente C aus blähbaren Silikaten und/oder Graphit zur endgültigen Mischung vereinigt wird, wobei die Korngröße der Metallpulver (A, B) und der Komponente (C) 0,02 bis 2,0 mm und die Zusammensetzung der Pulvernischung 30 bis 80 Gew.-% (A), 10 bis 60 Gew.-% (B), 1 bis 15 Gew.-% (C) beträgt und wobei die Überzugsmenge in der Menge der Komponente (C) enthalten ist.

Da sowohl die Schichtdicke und Teilchengröße des Oberflächenüberzuges des reaktiven Metalls (A) als auch die reaktionshemmende Komponente (C) nach Art und Menge stark variiert werden kann, kann die Behandlung einer Metallschmelze mit drahtförmigem Benandlungsmittel gemäß dem Verfahren der Erfindung in weiten Grenzen variiert werden.

Als reaktionsverzögernder oder reaktionshemmender Überzug für das reaktive Metall (A) kommen Graphit-oder Perlitpulver in Betr acht.

Der Überzug kann in einfacher Weise durch trockenes Mischen der Stoffe, z.B. Magnesiumpulver und Graphitpulver, erzielt werden. Es kann aber auch zweckmäßig sein, im Mischvorgang ein flüssiges, verdampfbares Medium vorzusehen, so daß ein haftfesterer Auftrag des Überzuges erfolgt. Das flussige Medium kann beispielsweise Wasser oder ein organisches Lösungsmittel sein. Gegebenenfalls kann auch ein geringer Zusatz von etwa bis 2 % eines organischen oder anorganischen Bindemittels zwecknäßig sein und einen haftfesten dichten Überzug herbeiführen. Die Teilchengröße des Überzugsstoffes liegt im allgeneinen zwischen 0,02 und 1,0 mm, wobei eine Teilchengröße von 0,05 bis 0,25 mm vorteilhaft ist.

Für die Effektivität des nach dem Verfahren der Erfindung hergestellten drahtförmigen Behandlungsmittels ist es des weiteren von Wichtigkeit, daß die Metallkomponenten des Pulvergemischs in gleicher Korngröße vorliegen. Hier hat es sich als vorteilhaft herausgestellt, eine Korngröße der Metallpulver von 0,02 - 2,0 mm einzuhalten. Ein bevorzugter Bereich liegt bei einer Korngröße von 0,05 bis 1,5 mm. Zweckmäßig liegt die reaktive und mit dem reaktionsverzögernden Überzug zu versehende Metallkomponente in Form von Granulaten einer Teilchengröße von 0,8 bis 1,2 mm, insbesondere in einer Körnung von 1 mm vor.

Nach einer weiteren Ausführungsform der vorliegenden Erfindung kann die Metallkomponente (A) auch in Form eines Legierungspulvers eingesetzt werden, beispielsweise Mg/Fe/Si-Legierungen oder Ca/Si/Mg-Legierungen, die ggf. noch Metalle der Seltenen Erde enthalten können. Der Magnesiumgehalt der Legierungen liegt im allgemeinen zwischen 3 und 50 %.

Die ummantelte Pulvermischung des nach dem erfindungsgemäßen Verfahren hergestellten Behandlungsmittels enthält des weiteren eine metallurgisch neutrale, reaktionshemmende Komponente (C). Metallurgisch neutral heißt im Sinne der Erfindung, daß keine Aufnahme des Stoffes in die Schmelze erfolgt. Geeignete Stoffe für diese Komponente sind blähbare Silikate oder Kohlenstoffträger bzw. Mischungen dieser Komponenten. Als blähbare Silikate werden beispielsweise Quarzporphyrgläser, z.B.

Perlit, eingesetzt, die bei Erhitzung auf Temperaturen über 1200° C infolge Austritt des eingeschlossenen Wassers zu Gesteinsschaum expandieren. Ferner eignen sich blähbare Schichtsilikate, wie Vermiculit. Während die blähbaren Silikate aufgrund ihrer geringen wärmeleitfähigkeit die stärkste reaktionshemmende Wirkung hervorrufen, kann gewüschtenfalls mittels Einsatz von Koks oder Graphit allein oder in Mischung mit den blähbaren Silikaten als Komponente (C) eine weniger starke Reaktionshemmung erzielt und den jeweiligen örtlichen Gegebenheiten des Behandlungsvorgangs angepaßt werden.

Wenn auch die Zusammensetzung der Pulvermischung des nach dem erfindungsgemäßen Verfahren hergestellten Behandlungsdrahtes in einem weiten Mengenbereich variiert werden kann, so hat es sich im allgemeinen doch als zweckmäßig herausgestellt, eine Zusammensetzung in vorzugsweise folgenden Mengenbereichen vorzusehen:

Eine Zusammensetzung der Pulvermischung entsprechend

hat sich für die Behandlung von Gußeisenschmelzen zur Herstellung von Kugelgraphiteisen als besonders geeignet erwiesen.

Der das Metallpulver einschließende Mantel aus Eisenmetall hat in aller Regel eine Wandstärke von kleiner als 1 mm und beträgt vorzugsweise 0,15 bis 0,5 mm. Der Behandlungsdraht selbst hat in aller Regel einen Durchmesser von 2 - 6 mm. In manchen Fällen von Schmelzbehandlungen können auch wesentlich stärkere, wenn auch weniger flexible Behandlungsdrähte mit einem Durchmesser bis 20 mmerforderlich sein. Drähte mit einem Durchmesser von 2 - 6 mm werden bei einer Arbeitsweise mit Behandeln des Gießstrahls einer Metallschmelze verwendet, während Drähte mit einem Aurchmesser größer als 6 mm und bis 20 mm, vorzugsweise bis 15 mm, bei Behandlungen von Metallschmelzen, wie Gußeisenschmelze, in der Pfanne eingesetzt werden.

Der nach dem erfindungsgemäßen Verfahren hergestellte Behandlungsdraht ist bei nicht zu starken Durchmessern flexibel und mit recht einfachen Drahtvorschubgeräten zu fördern. Er läßt sich dann mit Erfolg einsetzen, wenn eine Vorschubgeschwindigkeit des Drahtantriebes von > 60 m/min realisiert wird. Vorzugsweise wird jedoch mit Geschwindigkeiten von 110 bis etwa 200 m/min gearbeitet, um zu gewährleisten, daß der Draht tief in die Schmelze eintaucht, so daß ein optimales Ausbringen erreicht wird. Abhängig von der zu behandelnden Menge an flüssigem Metall kann man einen Draht oder mehrere Drähte gleichzeitig in die Schmelze einspulen. Bei Verwendung von mehreren Drähten ergeben sich vorteilhaft kürzere Behandlungszeiten und geringere Temperaturverluste.

Wenn mehrere Drähte gleichzeitig zur Anwendung kommen, so können diese entweder alle von gleicher Beschaffenheit sein oder aber auch unterschiedliche Füllungen besitzen, zum Beispiel können für eine Metallschmelzenbehandlung gleichzeitig eingesetzt werden:
a) Zwei Drähte mit Mg-Füllung gemäß vorliegender Erfindung;
b) ein Draht als Legierungsdraht, auch als sogenannter "Monodraht" darstellbar, aus Elementen oder Legierungen der Elemente Cu, Al, Ni, Cr, Mg, Ti, Ce, Bi, Te, Sb, Nb;
c) ein oder mehrere Drähte mit einer Füllung aus Impfmittel herkömmlicher Art, wie Ferrosilicium.

Der nach dem erfindungsgemäßen Verfahren hergestellte Behandlungsdraht wird üblicherweise in die ruhende Schmelze meine Pfanne gespult. Dabei spielt die Form der Pfanne keine entscheidende Rolle im Gegensatz zu konventionellen Mg-Behandlungsverfahren, die keine Drähte verwenden.

Bei Verwendung von mehreren Behandlungsdrähten gleichzeitig ist es von Vorteil, die Drähte nicht an der gleichen Stelle in die Schmelze einzutauchen. Die übliche Abmessung der Transportpfanne erscheint für dieses Verfahren der Mg-Behandlung geeeignet.

Neben der Einführung des Drahtes in die Pfanne kann der Behandlungsdraht auch in den Gießstrahl, Gießtümpel bzw. in die Gießform direkt eingespult werden oder in ein gesondertes Behandlungsgefäß bzw. Rinne zwischen Ofen und Transport- oder Gießpfanne getaucht werden.

Bei größerer Vielfalt der Drähte werden diese vorzugsweise nicht gleichzeitig, sondern in einzelnen Verfahrensschritten getrennt in die Schmelze des Behandlungsgefäßes eingetaucht. Zum Beispiel kann die Behandlung einer Gußeisenschmelze zur Herstellung von Gußeisen mit Kugelgraphit in folgender Weise vorgenommen werden:
1. Schritt: Entschwefeln und Desoxidieren mit einem nach dem erfindungsgemäßen Verfahren hergestellten Behandlungsdraht, enthaltend eine Pulvermischung der Zusammensetzung
2. Schritt: Modifizieren des Graphits mit einem Behandlungsdraht, entsprechend wie im 1. Schritt
3. Schritt: Legieren mit z.B. massivem Cu-Draht zur Einstellung einer gewünschten Matrix
4. Schritt: Impfen mit einem mit beispielsweise pulverförmigem Ferrosilicium gefüllten Draht als letzte metallurgische Behandlung vor dem Vergießen.

Die Vorteile einer solchen mehrstufigen Verfahrensweise liegen darin, daß z.B. an nur einer Behandlungsstation die verschiedenen Verfahrensschritte kurz hintereinander erfolgen können. Ein Umiüllen der Schmelze in andere Gefäße entfällt. Dadurch wird Zeit gewonnen und ein hoher Temperaturverlust vermieden. Außerdem ist ein genaueres und einfacheres Arbeiten möglich.

Die Erfindung wird anhand eines Ausführungsbeispiels näher und beispielhaft erläutert.

### Beispiel:

Mittels einer Drahterzeugungsmaschine wurde durch Deformieren und Komprimieren ein Behandlungskörper in Drahtform hergestellt. Bei einem Außendurchmesser von 5 mm des Drahtes umschloß eine Hülle aus Weichstahlband (Mantelstärke 0,35 mm) einen Kern aus einem Metallpulvergemisch. Das Pulvergemisch bestand aus 69 % metallischem Magnesiumpulver, 26 % Eisenpulver, beide von einer Teilchengröße von 0,5 mm, sowie 5 % Graphitpulver einer Teilchengröße < 0,2 mm. Vor dem Herstellen des Pulvergemischs wurde das Magnesiummetallpulver mit einem Teil des Graphitpulvers vorgemischt, um eine sichere Ausbildung des reaktionsverzögernden Überzugs auf der Magnesiumoberfläche zu gewährleisten. Der Magnesiumgehalt, bezogen auf den laufenden Meter Draht, betrug 10 g.

Der Behandlungsdraht wurde mittels einer automatischen Vorschubvorrichtung in Gußeisenschmelzen eingeführt. Die gußeisenschmelzen befanden sich jeweils in einer offenen, sogenannten schlanken Pfanne (Fassungsvermögen 1 to; Verhältnis Höhe:Durchmesser = 2 : 1 ). Es wurde eine Gußeisenschmelze folgender Zusammensetzung inden Versuchen 1 und II behandelt:

Die weiteren Versuchsbedingungen und die Versuchsergebnisse sind in der nachfolgenden Tabelle angeführt:

Die Behandlung der Gußeisenschmelze verlief ruhig und ohne Auswurf von Schmelzenanteilen. Der Graphit war in abgegossenen Proben zu mehr als 90 % in der Kugelform ausgebildet.

Die Versuche zeigen, daß auch bei erhöhtem Magnesiumanteil im Behandlungsdraht ein ruhiger Ablauf der Behandlung und ein hohes Ausbringen des Magnesiums von ca. 40 % erzielt werden.

Bei Verwendung von z.B. Perlit statt Graphit als reaktionshemmende Komponente des nach dem erfindungsgemäßen Verfahren hergestellten Behandlungsdrahtes verläuft die Behandlungsreaktion gleichfalls ohne Eruptionen. Darüber hinaus bewirkt die silikatische Komponente im Behandlungsdraht eine Reinigung der schmelze durch Bindung der in der Schmelze dispergierten Reaktionsprodukte bzw. Schlackenteilchen.

Wird im gemäß erfindungsgemäßen Verfahren hergestellten Behandlungsdraht statt Eisenpulver Kupfer oder Nickel in Pulverform verwendet, so kann die Eisenschmelze mit der Magnesiumbehandlung gleichzeitig legiert werden, was zu erhöhtem Perlit-Anteil im Grundgefüge führt.

## Patentansprüche

1. Verfahren zum Herstellen eines drahtförmigen Mittels zum Behandeln von Gußeisenschmelzen zur Herstellung von Kugelgraphiteisen, aus einer mit Eisenmetall ummantelten pulverförmigen Mischung, die mindestens eines der Metalle (A) Magnesium, Calcium und Seltene Erden sowie mindestens eines der Metalle (B) Eisen, Nickel und Mangan enthält, dadurch gekennzeichnet, daß das Metallpulver (A) zur Herstellung eines reaktionsverzögernden Überzuges zuerst mit Graphit- oder Perlitpulver vorgemischt und danach mit der Komponente (B) und einer reaktionshemmenden Komponente (C) aus blähbaren Silikaten Koks und/ oder Graphit zur endgültigen Mischung vereinigt wird, wobei die Korngröße der Metallpulver (A, B) und der Komponente (C) 0,02 bis 2,0 mm und die Zusammensetzung der Pulvermischung 30 bis 80 Gew.-% (A), 10 bis 60 Gew.-% (B), 1 bis 15 Gew.-% (C) beträgt und wobei die Überzugsmenge in der Menge der Komponente (C) enthalten ist.

2. Verfahren zur Herstellung eines drahtförmigen Mittels nach Anspruch 1, dadurch gekennzeichnet, daß als Komponente (C) Perlit, Vermiculit, Koks, Graphit oder eine Mischung dieser Stoffe verwendet wird.

3. Verfahren zur Herstellung eines drahtförmigen Mittels nach den Ansprüchen 1 bis 2, dadurch gekennzeichnet, daß eine Pulvermischung der Zusammensetzung
verwendet wird.

4. Verfahren zur Herstellung eines drahtförmigen Mittels nach den Ansprüchen 1 bis 3, dadurch gekennzeichnet, daß eine Pulvermischung der Zusammensetzung
verwendet wird.

## Revendications

1. Procédé de fabrication d'un agent filiforme de traitement de la fonte en fusion , pour la fabrication de fers à graphite sphéroîdal à partir d'un mélange pulvérulent gainé de fer métallique et contenant au moins l'un des métaux (A) magnésium, calcium et terres rares, ainsi qu'au moins l'un des métaux (B) fer, nickel et manganèse, caractérisé en ce ou'il consiste à mélanger au préalable la poudre metallique (A) pour la fabrication d'un revêtement ralentissant la réaction, d'abord à de la poudre de graphite ou de perlite, et ensuite à la réunir pour le mélange définitif au constituant (B) et à un constituant (C) inhibant la réaction en silicates gonflats et/ou en coke et/ou en graphite, la granulométrie des poudres métalliques (A,B) et du constituant (C) allant de 0,02 à 2,0 mm et la composition du melange de poudres etant de 30 à 80 % en poids de (A), de 10 à 60 % en poids de (B),de 1 à 15 % en poids de (C), et la quantité de revêtement étant renfermée dans la ouantité du constituant (C).

2. Procédé de fabrication d'un agent fi1 iforme selon la revendication 1, caractérisé en ce qu,il comsiste à utiliser comme constituant (C) de la perl ite, de la vermiculite, du coke, du graphite, ou un mélange de ces substances.

3. Procédé de préparation d'un agent filiforme suivant les revendications 1 à 2, caractérisé en ce qu'il consiste à utiliser un mélange de poudres composé -

4. Procédé de fabrication d'un agent filiforme suivant les revendications 1 à 3, caractérisé en ce qu'il consiste à utiliser un mélange de poudres compose :

## Claims

1. A process of producing an agent in the form of wire for treating moltan matarial for making nodular iron, from a powder mixture which is sheathad with farrous metal and contains at least one of tha metals (A) magnasium, calcium and rare earth elements, and at least one of tha metals (B) iron, nickel and manganese, characterized in that the metal powdar (A) is initially mixed with graphite powder or pearlita powder to form a reaction-retarding coating and is subsequently combined with component (B) and with a reaction-inhibiting component (C) of swellable silicates and/or coke and/or graphite to form the final mixture, wherein the metal powders (A, B) and component (C) hava particle sizes beteen 0.02 and 2.0 mm and tha powder mixture is composed of 30 to 80 wt.% (A), 10 to 60 wt.% (B) and 1 to 15 wt.% (C), the quantity of the coating being included in the quantity of component (C).

2. A process of producing an agant in the form of wire in accordance with claim 1, charactarized in that pearlite, vermiculite, coke, graphite or a mixture of said substances is used as component (C).

3. A process of producing an agent in the form of wire in accordance with claims 1 to 2, charictarized in that a powder mixture is used which is composed of

4. A procass of producing a agent in the form of wire in accordance with claims 1 to 3, charactarized in that a powder mixtura is used which is composed of
